# FASCICULE DE BREVET EUROPEEN

(11) **EP 0 170 563 B1**
(45) Date de publication et mention de la délivrance du brevet: **15.02.1989**
(21) Numéro de dépôt: 85401282.0
(22) Date de dépôt: 25.06.1985
(51) Int. Cl.: E04C 5/08, E04G 21/12

(54) **Procédé de protection de câbles de précontrainte metalliques gaines**
Schutzverfahren für umhüllte Stahlspannglieder
Protecting process for sheathed pre-stressed steel cables

(30) Priorité: 25.06.1984 FR 8409969; 13.03.1985 FR 8503677
(43) Date de publication de la demande: 05.02.1986
(73) Titulaire: ELF FRANCE, Société Anonyme dite:, 92400 Courbevoie (FR); SOCIETE FRANCAISE POUR LA PRECONTRAINTE (SFP) Société anonyme dite:, 94150 Chevilly Larue (FR)
(72) Inventeur: Chabert, Alain, F-92160 Antony (FR); Gérard, Jean-Pierre, F-91160 Longjumeau (FR); Ivanoff, Michel, F-78000 Versailles (FR); Lussault, Jacques, F-95120 Ermont (FR)

(56) Documents cités:
- FR-A- 1 282 433
- FR-A- 2 410 078
- FR-A- 2 491 955
- GB-A- 555 826
- GB-A- 1 074 311
- GB-A- 2 095 696

## Description

L'invention concerne un procédé de protection de câbles métalliques sous tension logés dans des gaines. Elle concerne en particulier la protection des câbles de précontrainte de structures des ouvrages d'art, que ces câbles soient extérieurs ou intérieurs aux dites structures, mais aussi les tirants d'ancrage ou les haubans.

Le principe de la précontrainte est bien connu de l'homme de l'art et on rappellera simplement qu'il consiste à loger un ou plusieurs câbles dans une gaine et à mettre ces câbles sous tension. Du fait de la mise sous tension de ces câbles, il est nécessaire de prendre certaines précautions visant à éviter au maximum tout phénomène de corrosion. Pour cela, il est d'usage d'injecter à l'intérieur de la gaine un coulis de ciment qui présente cependant l'invention de constituer un enrobage rigide susceptible de se fissurer.

On a plus récemment proposé d'injecter un produit souple constitué par une graisse (GB-A-1 074 311). Cette méthode a été utilisée lors de la construction d'un pont sur le Loir à la Flèche et décrite dans la revue TRAVAUX Juillet/Août 83.

Mais cette méthode d'injection de graisses présente plusieurs inconvénients. En particulier, la mise en oeuvre de l'injection est délicate car, du fait de la viscosité du produit, on est obligé d'injecter sous pression. Dans certains cas, pour des grandes longueurs de gaine par exemple, on est obligé de prévoir plusieurs points d'injection. De plus, la protection des câbles par cette graisse est incomplète car il est difficile de remplir complètement les vides entre les torons de chaque câble. Il y a des risques d'avoir des zones non protégées par la graisse, d'autant plus que celle-ci peut contenir des bulles d'air générées par la pompe d'injection. En outre, cette méthode présente aussi des inconvénients liés aux propriétés physicochimiques des graisses, en particulier des problèmes de ressuage et d'instabilité physique (reversibilité).

Au contraire, l'invention a pour objet un procédé de protection dépourvu de ces inconvénients. Pour cela elle prévoit un procédé de protection de câbles métalliques sous tension logés à l'intérieur d'une gaine qui consise à injecter à l'intérieur de la gaine un matériau de protection souple et stable. Selon l'invetion le procédé est caractérisé par les mesures indiquées dans la revendication 1.

De préférence, ledit matériau comporte en outre des additifs tels que des additifs antirouille et extrême- pression.

De préférence, la cire est une cire microcristalline comprenant des hydrocarbures cycliques.

Selon un mode particulier de réalisation de l'invention, la cire pétrolière microcristalline utilisée présente les caractéristiques suivantes:

Après adjonction des divers additifs, la cire peut présenter les propriétés suivantes:

Selon un mode particulier, on pourra avantageusement utiliser une cire additivée commercialisée par la Société Elf France sous le nom INJECTELF C.P, constituée par 96 % de cire microcristalline et d'huile minérale, le reste représentant les proportions d'additif.

L'invention et ses caractéristiques et avantages seront mieux compris à la lecture suivante d'un exemple illustratif et nullement limitatif.

On a réalisé l'injection de câbles de précontrainte extérieure pour un ouvrage en béton.

L'ensemble à protéger est donc constitué par une armature de précontrainte constituée de 10 câbles rectilignes d'environ 300 mètres de long, chacun d'eux étant constitué de 17 torons galvanisés de 150 mm² de section. Chaque armature est mise sous tension, par paire, à une valeur proche de 70 % de la rupture garantie, ce qui a permis d'appliquer à la structure une contrainte uniforme de 4,2 MPa. Les ancrages comportent des clavettes doublegorge permettant des cycles tension-détension.

Les conduits recevant les armatures de précontrainte sont constitués de gaines en résine armée de fibre de verre, ayant un diamètre extérieur de 113,8 mm et une épaisseur de 2,28 mm. Chaque gaine est constituée d'un ensemble de gains élémentaires d'environ 12 m de long reliées entre elles par des raccordements étanches. Elles sont installées sur des supports espacés de 4 m environ.

A une extrémité, chaque gaine comporte un capot métallique permanent constituant un confinement. de l'injection. Le capot est relié à la gaine par un joint torique.

L'injection a été réalisée à partir d'un produit amené sur le chantier par l'intermédiaire d'un camion citerne calorifugé.

On a réalisé deux séries d'injection de cinq gaines chacune. Pour ces deux séries d'injection, les différents paramètres observés sont notés dans le tableau 1 suivant.

Pour ces deux séries d'injection, on a constaté que chaque conduit avait été parfaitement rempli et qu'aucune reprise d'injection n'avait été nécessaire.

En effet, c'est là encore un autre avantage du procédé que de pouvoir être réalisé par étapes ou par "vagues" d'injection. Dans l'essai suivant, on a réalisé une injection en deux phases sur des gaines expérimentales d'une vingtaine de mètres de même nature que dans les séries d'essais précédents et comportant le même câble métallique.

On s'est alors aperçu que la cire refroidie au contact des torons restant dans le bas de la gaine et la cire chaude s'écoulant par dessus, il est parfaitement possible de réaliser l'injection en deux temps. Dans un premier temps, a été réalisée l'injection de 150 kg de produits, pendant 4 minutes sous une pression comprise entre 1 et 2 bars. Une heure après cette première injection, une deuxième injection de 50 kg a été réalisée.

Après refroidissement du produit, on a pu constater un très bon remplissage de la gaine, une parfaite migration du produit entre les torons de même qu'entre les fils périphériques et le fil central constituant chaque toron.

Ces essais montrent bien que le procédé selon l'invention est beaucoup plus facile à mettre en oeuvre que les procédés d'injection de graisse selon l'art antérieur. En outre, ce procédé fiable et économique est parfaitement modulable.

Enfin, du fait de l'utilisation d'une cire pétrolière qui ne présente pas de phénomène de ressuage, le procédé selon l'invention est parfaitement écologique. L'ensemble ainsi constitué étant parfaitement stable, il est utilisable dans des ouvrages soumis à des grandes variations de température, d'autant plus que le matériau utilisé est reversible.

## Revendications

1. Procédé de protection de câbles métalliques de précontrainte sous tension logés à l'intérieur d'une gaine par injection à l'intérieur de la gaine d'un matériau de protection, caractérisé en ce que le matériau de protection qui comporte au moins une cire pétrolière microcristalline est injecté à une température supérieure à sa température de fusion et sous une pression comprise entre 1 et 3 bars, de préférence entre 1,8 et 2,2 bars.

2. Procédé selon la revendication 1 caractérisé en ce que le matériau est constitué par 96 % en poids d'un mélange de cire microcristalline et d'huile minérale.

3. Procédé selon la revendication 1, caractérisé en ce que ledit matériau de protection comporte en outre au moins un additif antirouille.

4. Procédé selon la revendication 1, caractérisé en ce que ledit matériau de protection comporte au moins un additif extrême pression.

## Patentansprüche

1. Verfahren zum Schutz von unter Spannung vorgespannten Metallkabeln, die im Inneren einer Hülle durch Injizieren in das Innere der Hülle eines Schutzmaterials eingebracht sind, dadurch gekennzeichnet, daß das Schutzmaterial, das wenigstens ein mikrokristallines Erdölwachs (cire petrolière) bei einer Temperatur injiziert wird, die oberhalb seiner Schmelztemperatur liegt und unter einem Druck zwischen 1 und 3 bar, vorzugsweise zwischen 1,8 und 2,2 bar.

2. Verfahren nach Anspruch 1, dadurch gekennzeichnet, daß das Material aus 96 Gew.-% einer Mischung des mikrokristallinen Wachses und Mineralöl gebildet ist.

3. Verfahren nach Anspruch 1, dadurch gekennzeichnet, daß das Schutzmaterial weiterhin wenigstens ein Rostschutzadditiv enthält.

4. Verfahren nach Anspruch 1, dadurch gekennzeichnet, daß das Schutzmaterial wenigstens ein Höchstdruckadditif enthält.

## Claims

1. Method of protecting metal cables prestressed under tension and housed inside a sheath by injecting a protective material into the interior of the sheath, characterised in that the protective material which comprises at least one microcrystalline petroleum wax is injected at a temperature which is above its melting temperature and at a pressure which is comprised between one and three bars and which is preferably between 1.8 and 2.2 bars.

2. Method according to Claim 1, characterised in that 96 % by weight of the material consists of a mixture of microcrystalline wax and mineral oil.

3. Method according to Claim 1, characterised in that the said protective material furthermore comprises at least one anti-rust additive.

4. Method according to Claim 1, characterised in that the said protective material comprises at least one extreme pressure additive.
